# EUROPÄISCHE PATENTSCHRIFT

(11) **EP 0 019 897 B1**
(45) Veröffentlichungstag und Bekanntmachung des Hinweises auf die Patenterteilung: **22.06.1983**
(21) Anmeldenummer: 80102932.3
(22) Anmeldetag: 27.05.1980
(51) Int. Cl.: C23F 7/00

(54) **Verfahren zur Erzeugung von Konversionsschichten auf Metalloberflächen im Spritzverfahren**
Process for obtaining conversion coatings on metallic surfaces by spraying
Procédé pour obtenir des couches de conversion sur des surfaces métalliques par pulvérisation

(30) Priorität: 31.05.1979 DE 2922115
(43) Veröffentlichungstag der Anmeldung: 10.12.1980
(73) Patentinhaber: Gerhard Collardin GmbH, D-5000 Köln (DE)
(72) Erfinder: Konnert, Wolfgang, D-5020 Frechen 4 (DE)

## Beschreibung

Die Erfindung betrifft ein verbessertes Verfahren zur Erzeugung von Konversionsschichten auf kontinuierlich bewegten, band- oder tafelförmigen Metalloberflächen aus Aluminium, Zink oder Eisen durch Auftragen einer Chromatierungslösung oder einer chromsäurefreien, Fluoride und/oder Verbindungen des Titans, Zirkons oder Mangans enthaltenden sauren Lösungen im Spritzverfahren.

Die Erzeugung von Konversionsschichten im Spritzverfahren ist an sich bekannt. So berichtet beispielsweise Ries in « Metalloberfläche - Angewandte Elektrochemie », 25. Jahrgang (1971) Seiten 1 bis 6, 53 bis 56, 75 bis 80, 132 bis 134 und 153 bis 159, zusammenfassend über Verfahrenstechnik und Verfahren zur Erzeugung von Konversionsschichten auf Metallbändern und erörtert in diesem Zusammenhang auch entsprechende Spritzverfahren. Bei den gebräuchlichen Spritzverfahren wird die jeweilige Behandlungslösung durch ein Düsensystem auf beide Seiten des gereinigten und entfetteten Metallbandes oder einer Metalltafel aufgespritzt, wobei der hierzu erforderliche Spritzdruck mit Hilfe einer geeigneten Pumpe erzeugt und gesteuert wird. Im allgemeinen finden hierbei Spritzdrücke von etwa 0,7 bis 1,5 bar Anwendung, jedoch kann der Druck bei speziellen Hochdruckspritzverfahren auch auf Werte von etwa 10 bis 100 bar gesteigert werden.

All diesen Verfahren ist gemeinsam, daß sie aufwendige Pumpensysteme aus chemikalienbeständigen Materialien erforderlich machen, die einerseits den aggressiven Inhaltsstoffen der Behandlungslösungen zu widerstehen vermögen und andererseits einen konstanten, jedoch steuerbaren Spritzdruck gewährleisten. Hinzu kommt, daß bei den bekannten Verfahren zumeist größere Flüssigkeitsmengen pro Quadratmeter Metalloberfläche aufgespritzt werden, die ein Abspülen oder Abquetschen der überschüssigen Behandlungslösung nach erfolgter Reaktion bedingen.

In der britischen Patentschrift GB-A-863 098 wird ferner ein Verfahren zur Erzeugung von Schutzschichten auf Metalloberflächen durch Aufsprühen einer wäßrigen Lösung, beispielsweise einer Chromatierungslösung, beschrieben. Die Lösung wird hierbei mittels eines Treibgases zerstäubt. Von wesentlicher Bedeutung für dieses Verfahren ist jedoch die Tatsache, daß die Metalloberflächen vor dem Aufbringen der Behandlungslösung einerseits erhitzt und andererseits völlig frei von anhaftendem Wasser sein müssen. Ferner wird hierbei die Behandlungslösung auf die ruhende Metalloberfläche mit bewegten Auftragsgeräten aufgesprüht.

Die Aufgabe der vorliegenden Erfindung ist es demgegenüber, ein Spritzverfahren zur Erzeugung von Konversionsschichten zur Verfügung zu stellen, das die Sprühbehandlung nur einer Seite der band- oder tafelförmigen Metalloberflächen erlaubt.

Gegenstand der Erfindung ist dementsprechend ein Verfahren zur Erzeugung von Konversionsschichten auf kontinuierlich bewegten, band- oder tafelförmigen Metalloberflächen aus Aluminium, Zink oder Eisen durch Auftragen einer Chromatierungslösung oder einer chromsäurefreien, Fluoride und/oder Verbindungen des Titans, Zirkons oder Mangans enthaltenden sauren Lösung im Spritzverfahren, wobei man die Lösung auf die gereinigte und gespülte Metalloberfläche mit Hilfe von inertem Druckgas durch eine oder mehrere Zweistoffdüsen, in der die Lösung und das Druckgas getrennt der Düsenaustrittsöffnung zugeführt werden, aufsprüht und die Metalloberfläche anschließend nachbehandelt, welches dadurch gekennzeichnet ist, daß man die Lösung nur auf eine Seite der band- oder tafelförmigen Metalloberfläche aufsprüht und gleichzeitig der anderen Seite Druckluft zuführt.

Gegenüber den herkömmlichen Sprühverfahren bietet das erfindungsgemäße Verfahren einen wesentlichen Vorteil. Üblicherweise werden bei den bekannten Verfahren beide Seiten - das heißt sowohl Ober- als auch Unterseite - des zu behandelnden Metallbandes oder -bleches mit Lösung besprüht. Aufgrund der besseren Steuerbarkeit der Flüssigkeitsmenge mittels Druckluft sowie - in Verbindung damit - der nur geringen Menge an versprühter Behandlungslösung ermöglicht das erfindungsgemäße Verfahren die Behandlung nur einer Seite - beispielsweise der Oberseite - des Metallbandes oder -bleches. Dementsprechend wird im Sinne des erfindungsgemäßen Verfahrens nur auf eine Seite der band- oder tafelförmigen Metalloberfläche Lösung aufgesprüht und der gegenüberliegenden Seite gleichzeitig Druckluft zugeführt. Diese gleichzeitige Druckluftzufuhr bewirkt einerseits ein geradliniges Passieren der Metallbänder oder -bleche durch die Behandlungszone - das heißt ein Durchhängen oder -biegen wird somit vermieden - und verhindert andererseits ein unerwünschtes Übergreifen der Behandlungslösung von der einen auf die andere Seite. Zudem kann gewünschtenfalls durch Zufuhr von erwärmter Druckluft bereits der Trocknungsprozeß eingeleitet werden.

Die Verwendung von Zweistoffdüsen ermöglicht es, bei der Durchführung des erfindungsgemäßen Verfahrens mit Hilfe von Druckgas die jeweiligen Behandlungslösungen auf die Metalloberflächen aufzusprühen, wobei die Steuerung der aufzubringenden Flüssigkeitsmengen ausschließlich über die Druckregelung des verwendeten Druckgases erfolgt. Die Verwendung technisch aufwendiger Druck- und Steuerpumpen kann somit entfallen.

Das neue Verfahren läßt sich mit Vorteil zur Erzeugung von Konversionsschichten - die in der Literatur häufig auch als Umwandlungs- überzüge bezeichnet werden - auf Aluminium-, Eisen, Stahl-, Zink- oder verzinkten Stahloberflächen einsetzen. Die zu behandelnden Metalloberflächen können hierbei sowohl in Form « endloser Bänder als auch in Form von Tafeln oder Blechen die kontinuierlich arbeitenden Anlagen durchlaufen.

Vor der eigentlichen Konversionsbehandlung werden die Metalloberflächen in an sich bekannter Weise einer Reinigung beziehungsweise Entfettung unterzogen und anschließend gründlich mit Wasser gespült.

Üblicherweise finden zum Entfetten alkalische Bäder auf der Basis von Natronlauge Verwendung, die zusätzlich Polyphosphate, Komplexbildner und Netzmittel enthalten können. Je nach dem Verschmutzungsgrad der Metalloberflächen kann es von Vorteil sein, zur Unterstützung der Reinigungswirkung rotierende Bürstenpaare einzusetzen sowie den gesamten Reinigungsprozeß durch Aufteilen in mehrere aufeinanderfolgende Schritte - Vorentfettung und Nachentfettung - zu intensivieren, wobei in den einzelnen Behandlungszonen jeweils Reinigungslösungen gleicher oder verschiedener Zusammensetzung im Kreislauf mit oder ohne Druck auf die Metalloberflächen aufgespritzt werden können. Im Interesse einer anschließenden möglichst restlosen Entfernung der Reinigungschemikalien ist auch ein mehrfaches Spülen der entfetteten Metalloberflächen angebracht, wobei Betriebswasser im Kreislauf üblicherweise mit Überlauf auf die Metalloberflächen aufgespritzt wird. Als vorteilhaft hat es sich hierbei erwiesen, in der ersten Spülzone mit kaltem Wasser - das heißt Wasser von Raumtemperatur - zu arbeiten und in der nachfolgenden Spülzone erwärmtes Wasser mit einer Temperatur von beispielsweise 50 bis 70 °C zu verwenden. Nach Passieren der letzten Spülzone erfolgt die Erzeugung der Konversionsschichten durch Aufsprühen der jeweiligen Behandlungslösungen in der erfindungsgemäßen Weise.

Zur Konversionsbehandlung können beispielsweise die an sich bekannten Chromatierungslösungen Verwendung finden, die üblicherweise neben Chromsäure oder Alkalichromaten Phosphorsäure, Salpetersäure und/oder Flußsäure sowie gegebenenfalls mehrwertige Metallionen, freie oder komplex gebundene Fluoride und modifizierende Zusätze enthalten. Jedoch lassen sich zu dem erfindungsgemäßen Verfahren auch chromsäurefreie Lösungen auf der Basis von beispielsweise Phosphorsäure einsetzen, die ferner Fluoride und/oder Verbindungen des Titans, Zirkons und Mangans sowie modifizierende Zusätze aufweisen.

Zum Aufsprühen der jeweiligen Behandlungslösungen auf die Metalloberflächen lassen sich Zweistoffdüsen an sich bekannter Bauart verwenden, in denen Lösung und Druckgas bis zur Düsenaustrittsöffnung in voneinander getrennten Kanälen geführt werden, so daß sie erst an der Düsenaustrittsöffnung zusammentreffen. Abbildung 1 zeigt den prinzipiellen Aufbau einer solchen Zweistoffdüse im Querschnitt. Hierin bedeuten 1 die Druckgaszuführung beziehungsweise den Druckgaskanal und 2 die Zuführung für die Behandlungslösung sowie den entsprechenden Kanal. Gegebenenfalls kann die Zuführung der Lösung jedoch auch über Kanal 1 und die des Druckgases über Kanal 2 erfolgen. Als Werkstoff für derartige Zweistoffdüsen kommen im Prinzip alle diejenigen Materialien in Frage, aus denen auch die Düsen in herkömmlichen Spritzanlagen zur Erzeugung von Konversionsschichten gefertigt werden, beispielsweise Edelstahl. Ähnliches gilt auch für die Düsenquerschnitte der erfindungsgemäß zu verwendenden Zweistoffdüsen ; in der Regel können Düsenquerschnitte im Bereich von 0,7 bis 2,5 mm Anwendung finden.

Die Anordnung der Zweistoffdüsen in der eigentlichen Behandlungszone ist aus den Abbildungen 2 und 3 ersichtlich.

Abbildung 2 zeigt in perspektivischer Darstellung die Führung eines Metallbandes 3, welches die Behandlungszone in der durch die Pfeile angedeuteten Richtung durchläuft. Hierin bedeuten 4 ein Abquetschrollenpaar, 5 eine höhenverstellbare Stützrolle, 6 die über und unter dem Metallband angeordneten Zweistoffdüsen, 7 den Vorratsbehälter für die Behandlungslösung und 8 die Druckgaszuführung.

Abbildung 3 gibt einen Querschnitt durch die Behandlungszone wieder ; die Ziffern in dieser Abbildung haben die vorstehend angegebene Bedeutung.

Der Vorratsbehälter für die Behandlungslösung wird zweckmäßigerweise - wie auch die Abbildungen zeigen - über der Behandlungszone angeordnet. Zur Füllung dieses Behälters sind keine aufwendigen Druck- und Steuerpumpen erforderlich; es genügen hier eintache Forderpumpen, wie sie zum Fördern aggressiver Flüssigkeiten üblicherweise Verwendung finden.

Die Anzahl der über und unter dem Metallband angeordneten Zweistoffdüsen wird letztlich durch die Breite des zu behandelnden Metallbandes oder -bleches bestimmt. In allen Fällen ist jedoch sicherzustellen, daß jede Stelle der die Behandlungszone passierenden Metalloberfläche « auf der zu besprühenden Seite» von einem Sprühstrahl der Behandlungslösung getroffen wird. Im Hinblick hierauf und auf die unterschiedlichen Geschwindigkeiten, mit der die Metallbänder die Behandlungszone durchlaufen, kann es von Vorteil sein, mehrere Düsenreihen hintereinander - gegebenenfalls versetzt zueinander - anzuordnen. Im allgemeinen läßt sich die in konventionellen Spritzanlagen übliche Anordnung der Düsen auch für das erfindungsgemäße Verfahren anwenden.

Zur Durchführung des erfindungsgemäßen Verfahrens läßt sich als Druckgas im allgemeinen jedes komprimierte und - hinsichtlich der verwendeten Chemikalien sowie der zu bearbeitenden Metalloberflächen - inerte Gas verwenden. Vorzugsweise werden die Behandlungslösungen jedoch mit Druckluft versprüht.

Die verwendete Druckluft sollte vorzugsweise einen Druck von mindestens 0,1 bar aufweisen, um ein hinreichendes Versprühen der Behandlungslösungen auf der Metalloberfläche zu gewährleisten. Jedoch führen auch geringere Drücke zu zufriedenstellenden Ergebnissen hinsichtlich der erzeugten Konversionsschichten. Im Hinblick auf eine optimale Steuerung der zu versprühenden Flüssigkeitsmengen und - in Verbindung damit - einer effektiven Verteilung der Behandlungslösung auf den Metalloberflächen hat es sich als besonders vorteilhaft erwiesen, den Druck der Druckluft auf einen Wert im Bereich von 0,7 bis 4 bar einzustellen beziehungsweise in diesem Bereich zu variieren. Auch die Anwendung höherer Drücke ist im Rahmen des erfindungsgemäßen Verfahrens möglich, führt jedoch in der Regel nicht zu besseren Ergebnissen.

Im Interesse einer gleichmäßigen Ausbildung der Konversionsschichten werden bevorzugt Flüssigkeitsmengen von 1 bis 50 ml Behandlungslösung pro Quadratmeter Metalloberfläche aufgesprüht, wobei die Steuerung der Flüssigkeitsmenge durch eine entsprechende Druckregulierung der Druckluft erfolgt. Generell läßt das erfindungsgemäße Verfahren jedoch auch ein Versprühen geringerer oder größerer Flüssigkeitsmengen zu.

Die Temperatur der Behandlungslösung beim Versprühen liegt in der Regel im Bereich der Raumtemperatur. Gewünschtenfalls können die Lösungen jedoch auch höhere Temperaturen - beispielsweise im Bereich von 30 bis 70 °C - aufweisen.

Im Rahmen des vorstehend angegebenen bevorzugten Bereiches der Flüssigkeitsmenge bedingt das Versprühen von etwa 15 bis 50 ml Behandlungslösung pro Quadratmeter Metalloberfläche eine Nachbehandlung derselben, um den zur Schichtausbildung nicht genutzten Anteil der Lösung von der Metalloberfläche wieder zu entfernen. Nach Passieren der Behandlungszone durchläuft das Metallband zunächst innerhalb von etwa 2 bis 4 Sekunden eine « Reaktionszone •, in der die aufgesprühte Behandlungslösung mit der Metalloberfläche unter Ausbildung der Konversionsschicht reagiert beziehungsweise in der diese Reaktion zu Ende geführt wird. Anschließend wird der Überschuß an Behandlungslösung durch Abquetschen mittels Rollen und/oder - gegebenenfalls mehrfaches - Spülen mit Wasser wieder entfernt, wobei die letzte Spülung vorzugsweise mit entsalztem Wasser vorgenommen werden sollte. Gewünschtenfalls kann jedoch auch zur Passivierung der Metalloberfläche eine Nachspülung mit Chromsäurelösung in an sich bekannter Weise erfolgen. Im Anschluß hieran werden die Metalloberflächen in üblicher Weise getrocknet.

Aufgrund der Drucksteuerung in Verbindung mit der Anwendung von Zweistoffdüsen ermöglicht das erfindungsgemäße Verfahren jedoch auch das Versprühen erheblich geringerer Flüssigkeitsmengen. In diesem Sinne ist das Versprühen von 3 bis 7 ml Behandlungslösung pro Quadratmeter Metalloberfläche besonders bevorzugt. Der Vorteil dieser bevorzugten Verfahrensweise ist darin zu sehen, daß die aufgesprühte Lösung vollständig zur Erzeugung der Konversionsschicht verbraucht wird und ein Entfernen überschüssiger Behandlungslösung von der Metalloberfläche somit entfallen kann. Auf diese Weise resultieren keinerlei mit Behandlungslösung verunreinigte Abwässer, die einer anschließenden Aufbereitung bedürfen. Zudem ist die vollständige Nutzung der versprühten Behandlungslösung zur Schichtbildung im Hinblick auf die Wirtschaftlichkeit des Gesamtverfahrens von größtem Interesse.

Dementsprechend hat es sich im Rahmen des erfindungsgemäßen Verfahrens als besonders vorteilhaft erwiesen, die auf die Metalloberfläche aufgesprühte Lösung nach einer Reaktionszeit von insbesondere 2 bis 4 Sekunden ohne Spülen und/oder Abquetschen direkt zu trocknen, wobei die Metalloberfläche bis zur Entfernung des anhaftenden Wassers mit Warmumluft behandelt wird. Zweckmäßigerweise erfolgt diese Behandlung in einer der Reaktionszone nachfolgenden Trokkenzone, in der die Temperatur der Metalloberflächen bis auf maximal 100 °C ansteigen kann.

Die nach dem erfindungsgemäßen Verfahren erhaltenen Konversionsschichten entsprechen hinsichtlich Schichtdicke und Qualität durchaus den bei konventionellen Spritzverfahren resultierenden Schichten. In dem nachstehenden Beispiel wird die Durchführung des erfindungsgemäßen Verfahrens näher erläutert.

### Beispiel

### Vorbehandlung der Metalloberflächen

In einer Durchlaufspritzanlage wurde Bandmaterial aus Stahl sowie auch aus feuerverzinktem Stahl in der folgenden Weise entfettet und gereinigt. Die Bandbreite des Materials betrug 1,50 m ; die Bandgeschwindigkeit 30 m/Minute.
a) Vorentfetten mit einer wäßrigen Lösung, enthaltend :
b) Nachentfetten mit einer wäßrigen Lösung, enthaltend : Außerdem wurden bei der Entfettung der Stahloberflächen, zur Unterstützung der Reinigungswirkung, zusätzlich rotierende Bürsten eingesetzt.
c) Spülen mit warmem Wasser durch Spritzen von oben und unten, 2 sec bei 50 °C und einem Spritzdruck von 1,5 bar, mit anschließendem Abquetschen des verbleibenden Flüssigkeitsfilms auf Ober- und Unterseite des Bandes mittels gummierten Abquetschwalzen.

Das Bandmaterial aus der letzten Spülzone nach Passieren einer Freistrecke von circa 0,8 m in die folgende Behandlungszone eingeführt. Diese war - sowohl über als auch unter dem Band - mit je zwei hintereinander angeordneten Düsensträngen ausgestattet, die nebeneinander jeweils zehn Zweistoffdüsen aufwiesen.

Die Oberseite des Bandmaterials wurde mit einer wäßrigen Lösung besprüht, die

enthielt und eine Temperatur von 40 °C aufwies. Der Badansatz erfolgte gleichfalls mit vollentsalztem Wasser. Die versprühte Flüssigkeitsmenge betrug 5 ml/m² bei einem Druck von 2 bar (Druckluft). Der Unterseite des Bandmaterials wurde gleichzeitig nur Druckluft mit entsprechendem Druck zugeführt. Nach einer anschließenden Reaktionszeit von 4 sec wurde das Bandmaterial unmittelbar in eine Trockenzone eingeführt und mittels Warmumluft getrocknet.

## Patentansprüche

1. Verfahren zur Erzeugung von Konversionsschichten auf kontinuierlich bewegten, band-oder tafelförmigen Metalloberflächen aus Aluminium, Zink oder Eisen durch Auftragen einer Chromatierungslösung oder einer chromsäurefreien, Fluoride und/oder Verbindungen des Titans, Zirkons oder Mangans enthaltenden sauren Lösung im Spritzverfahren, wobei man die Lösung auf die gereinigte und gespülte Metalloberfläche mit Hilfe von inertem Druckgas durch eine oder mehrere Zweistoffdüsen, in der die Lösung und das Druckgas getrennt der Düsenaustrittsöffnung zugeführt werden, aufsprüht und die Metalloberfläche anschließend nachbehandelt, dadurch gekennzeichnet, daß man die Lösung nur auf eine Seite der band- oder tafelförmigen Metalloberfläche aufsprüht und gleichzeitig der anderen Seite Druckluft zuführt.

2. Verfahren nach Anspruch 1, dadurch gekennzeichnet, daß man die Lösung mit Hilfe von Druckluft, die einen Druck von mindestens 0,1 bar, vorzugsweise im Bereich von 0,7 bis 4 bar, aufweist, aufsprüht.

3. Verfahren nach Anspruch 1 und 2, dadurch gekennzeichnet, daß man 1 bis 50 ml, vorzugsweise 3 bis 7 ml, Lösung pro Quadratmeter Metalloberfläche aufsprüht.

4. Verfahren nach Anspruch 1 bis 3, dadurch gekennzeichnet, daß man die auf die Metalloberfläche aufgesprühte Lösung nach einer Reaktionszeit von insbesondere 2 bis 4 sec ohne Spülen und/oder Abquetschen mittels Warmumluft bis zur Entfernung des Wassers trocknet.

## Claims

1. A method of forming conversion coatings on moving strip-like or sheet-like metal surfaces of aluminium, zinc or iron by spraying on a chromating solution or an acidic solution free from chromic acid and containing fluorides and/or compounds of titanium, zirconium or manganese, the solution being delivered to and sprayed onto the cleaned and flushed metal surface by means of inert pressurised gas through one or more two-component nozzles in which the solution and the pressurised gas are separately delivered to the nozzle outlet opening,. after which the metal surface is aftertreated, characterised in that the solution is sprayed onto only one side of the strip-like or sheet-like metal surface and compressed air is simultaneously delivered to the other side.

2. A method as claimed in Claim 1, characterised in that the solution is sprayed on by means of compressed air under a pressure of at least 0,1 bar and preferably in the range from 0,7 to 4 bars.

3. A method as claimed in Claims 1 and 2, characterised in that from.1 to 50 ml and preferably from 3 to 7 ml of solution are sprayed on per square metre of metal surface.

4. A method as claimed in Claims 1 to 3, characterised in that the solution sprayed onto the metal surface is dried after a reaction time of, in particular, from 2 to 4 seconds using warm air, i. e. without rinsing and/or squeezing off, until the water has been removed.

## Revendications

1. Procédé de production de couches de conversion sur des surfaces métalliques d'aluminium, zinc ou fer en forme de bandes ou de tables se déplaçant de manière continue, par application d'une solution de chromatage ou d'une solution acide exempte d'acide chromique contenant des fluorures et/ou des composés du titane, du zirconium ou du manganèse suivant le procédé de pulvérisation, la solution étant pulvérisée sur la surface métallique nettoyée et rincée à l'aide d'un gaz comprimé inerte à travers une ou plusieurs tuyères à deux matières dans lesquelles la solution et le gaz comprimé sont fournis séparément à l'orifice de sortie des tuyères, avec post-traitement consécutif de la surface métallique, caractérisé en ce qu'on pulvérise la solution uniquement sur un côté de la surface métallique en forme de bande ou de table et on envoie simultanément de l'air comprimé sur l'autre côté.

2. Procédé selon la revendication 1, caractérisé en ce qu'on pulvérise la solution à l'aide d'air comprimé qui présente une pression d'au moins 0,1 bar, de préférence dans l'intervalle de 0,7 à 4 bars.

3. Procédé selon les revendications 1 et 2, caractérisé en ce qu'on pulvérise 1 à 50 ml, de préférence 3 à 7 ml de solution par mètre carré de surface métallique.

4. Procédé selon les revendications 1 à 3, caractérisé en ce que la solution pulvérisée sur la surface métallique, après un temps de réaction particulièrement de 2 à 4 secondes, sans rinçage et/ou exprimage, est séchée au moyen d'air chaud jusqu'à élimination de l'eau.
